# EUROPÄISCHE PATENTSCHRIFT

(11) **EP 3 735 352 B1**
(45) Veröffentlichungstag und Bekanntmachung des Hinweises auf die Patenterteilung: **24.12.2025**
(21) Anmeldenummer: 19706512.1
(22) Anmeldetag: 15.02.2019
(51) Int. Cl.: B41M 5/00, B41M 5/382, B41M 5/395, B41M 5/46

(54) **DRUCKVERFAHREN ZUR ÜBERTRAGUNG VON DRUCKSUBSTANZ**
PRINTING PROCESS FOR TRANSFERRING A PRINTING SUBSTANCE
PROCÉDÉ D'IMPRESSION POUR TRANSFÉRER UNE SUBSTANCE D'IMPRESSION

(30) Priorität: 22.02.2018 DE 102018104059
(43) Veröffentlichungstag der Anmeldung: 11.11.2020
(73) Patentinhaber: Ferro GmbH, 60327 Frankfurt am Main (DE)
(72) Erfinder: SPEER, Dietrich, 63505 Langenselbold (DE); ZEIG, Alexander, 64646 Heppenheim (DE)
(74) Vertreter: Gille Hrabal Partnerschaftsgesellschaft mbB Patentanwälte
(86) Internationale Anmeldenummer: PCT/EP2019/053900
(87) Internationale Veröffentlichungsnummer: WO 2019/162212

(56) Entgegenhaltungen:
- WO-A1-2014/083028
- JP-A- 2009 083 116
- JP-A- 2009 083 117
- JP-A- H1 120 327
- US-A1- 2012 164 777
- US-A1- 2016 167 400

## Beschreibung

Die vorliegende Erfindung betrifft Druckverfahren zur Übertragung von Drucksubstanz von einem Farbträger auf einen Bedruckstoff sowie eine Drucksubstanz zur Durchführung des Verfahrens.

Unter einem Druckverfahren wird in erster Linie ein Verfahren zur beliebig häufigen Vervielfältigung von Text- und/oder Bildvorlagen verstanden, wobei früher diese Vervielfältigung mittels einer Druckform erfolgte, die nach jedem Abdrucken neu eingefärbt wurde. Diese Methode wird auch heute bei der Vervielfältigung von großen Stückzahlen eingesetzt. Im Allgemeinen wird hier zwischen vier grundsätzlich verschiedenen Druckverfahren unterschieden. So ist zum einen das Hochdruckverfahren bekannt, bei dem die druckenden Elemente der Druckform erhaben sind, während die nicht druckenden Teile vertieft sind. Hierzu gehört beispielsweise der Buchdruck und der sogenannte Flexo- oder auch Anilindruck. Des Weiteren sind Flachdruckverfahren bekannt, bei denen die druckenden Elemente und die nicht druckenden Teile der Druckform im Wesentlichen in einer Ebene liegen. Hierzu gehört beispielsweise der Offsetdruck, bei dem genau genommen die eingefärbte Zeichnung auf der Druckplatte nicht direkt auf den Bedruckstoff gedruckt wird, sondern zuerst auf einen Gummizylinder oder ein Gummituch übertragen wird und von diesem dann erst der Bedruckstoff bedruckt wird. Wenn im Folgenden von Bedruckstoff die Rede ist, soll aber sowohl der eigentliche Bedruckstoff, das heißt das zu bedruckende Material, als auch ein beliebiges Übertragungsmittel, wie z. B. ein Gummizylinder, verstanden werden. Ein drittes Verfahren ist das sogenannte Tiefdruckverfahren, bei dem die druckenden Elemente der Druckform vertieft liegen. Ein industriell angewandtes Tiefdruckverfahren ist der sogenannte Rakeltiefdruck. Schließlich ist noch ein Durchdruckverfahren bekannt, bei dem an den druckenden Stellen die Farbe durch siebartige Öffnungen der Druckform auf den Bedruckstoff übertragen wird.

Diese Druckverfahren zeichnen sich allesamt dadurch aus, dass sie eine mehr oder minder aufwendig erstellte Druckform benötigen, so dass diese Druckverfahren lediglich bei sehr hohen Auflagen, üblicherweise weit über 1000 Stück, wirtschaftlich arbeiten.

Zum Drucken von kleinen Auflagen werden bereits Drucker eingesetzt, die häufig an eine elektronische Datenverarbeitungsanlage angeschlossen werden. Diese verwenden im Allgemeinen digital ansteuerbare Drucksysteme, die in der Lage sind, einzelne Druckpunkte auf Bedarf zu drucken. Solche Drucksysteme benutzen verschiedene Verfahren mit unterschiedlichen Drucksubstanzen auf unterschiedlichen Bedruckstoffen. Einige Beispiele von digital ansteuerbaren Drucksystemen sind: Laserdrucker, Thermodrucker und Tintenstrahldrucker. Digitale Druckverfahren zeichnen sich dadurch aus, dass sie keine Druckformen benötigen.

So ist beispielsweise aus der GB 20 07 162 ein elektrothermisches Tintendruckverfahren bekannt, bei dem in einer geeigneten Tintendüse die auf Wasser basierende Tinte durch elektrische Impulse kurzzeitig bis zum Sieden erhitzt wird, so dass sich blitzartig eine Gasblase entwickelt und ein Tintentropfen aus der Düse herausgeschossen wird. Dieses Verfahren ist unter dem Begriff "Bubblejet" allgemein bekannt. Diese thermischen Tintendruckverfahren haben wiederum den Nachteil, dass sie einerseits sehr viel Energie für das Verdrucken eines einzelnen Druckpunktes verbrauchen und andererseits nur für Druckverfahren geeignet sind, die auf Wasserbasis aufbauen. Überdies muss mit der Düse jeder einzelne Druckpunkt getrennt angesteuert werden. Piezoelektrische Tintendruckverfahren leiden dagegen unter dem Nachteil, dass die dabei benötigten Düsen leicht verstopfen, so dass hierfür nur sehr spezielle und teure Farben verwendet werden können.

Weiterhin sind aus den Druckschriften US 2012/0164777 A1 und US 2016/0167400 A1 Druckfarben bekannt, die in Druckverfahren eingesetzt werden können, bei dem beispielsweise durch einen Laserstrahl die auf einen Träger aufgetragene Druckfarbe auf ein Substrat überführt wird. Allerdings werden in diesen Druckschriften keine Zusammensetzungen offenbart, die hochmolekulare Bindemittel umfassen, insbesondere werden in Bezug auf die in einer langen Liste offenbarten Polymere keine Molekulargewichtsangaben dargelegt. Ferner werden die Druckverfahren nicht näher ausgeführt, wobei insbesondere aus der Druckschrift EP 0 530 018 A1 Druckverfahren bekannt sind, bei denen die Druckfarben auf einen festen Film aufgetragen und von diesem abgelöst werden. Hierbei liegen die Druckfarben in einer festen Phase vor, so dass der Träger, auf den die Druckfarbe aufgetragen ist, nach einem Druckvorgang vollständig ausgetauscht werden muss. In US 2016/0167400 A1 werden sehr hohe Viskostitäten für die Druckfarben dargelegt, so dass diese nur für Verfahren geeignet ist, bei denen der Träger nach jeder Verwendung vollständig ausgetauscht werden muss. Hinweise für ein Druckverfahren bei dem kontinuierlich Tinte auf ein flexibles Band oder eine Walze aufgetragen und von diesem Träger auf ein zu bedruckendes Substrat überführt wird, finden sich nicht in den Druckschriften US 2012/0164777 A1 und US 2016/0167400 A1. In der Druckschrift EP 0 530 018 A1 wird ein Schmelztransferverfahren beschrieben, bei dem die Druckfarben geschmolzen werden, so dass diese bei Raumtemperatur eine sehr hohe Viskosität aufweisen, wobei die Tinten-enthaltende Schicht als Hauptkomponente ein Bindemittel umfasst, welches einen Erweichungspunkt im Bereich von 50 bis 160°C aufweist und fest oder halb-fest ist (vgl. EP 0 530 018 A1, Seite 4, Zeilen 51 bis 55).

Aus der DE 197 46 174 ist bekannt, dass ein Laserstrahl durch sehr kurze Pulse in einer Drucksubstanz, die sich in Näpfchen einer Druckwalze befindet, einen Vorgang induziert, so dass die Drucksubstanz eine Volumen- und/oder Positionsänderung erfährt. Dadurch wächst die Drucksubstanz über die Oberfläche der Druckform an und die Übertragung eines Druckpunktes auf einen hieran angenäherten Bedruckstoff ist möglich. Bei diesem Verfahren ist jedoch von Nachteil, dass sich das Befüllen der Näpfchen aufgrund der geringen Näpfchendurchmesser sehr schwierig gestaltet. Daher wird in der DE 100 51 850 vorgeschlagen, die Drucksubstanz im Wesentlichen einen durchgehenden Film bildend auf dem Farbträger aufzubringen. Die Energie kann entweder direkt in die Drucksubstanz übertragen werden oder zunächst in eine auf dem Farbträger aufgebrachte Absorptionsschicht, die wiederum die Energie dann an die Drucksubstanz abgibt. Im ersten Fall müssen spezielle Drucksubstanzen verwendet werden, die in der Lage sind, die Energie zu absorbieren. Dies schränkt die Vielfalt der verwendbaren Druckfarben stark ein. Zudem erfolgt die Absorption des Lichtes in der Druckfarbe innerhalb eines relativ großen Volumens, das der Laserstrahl durchtritt. Bei manchen Farben wird zudem die Energie nicht vollständig absorbiert. Die Absorption ist außerdem stark von der verwendeten Drucksubstanz und der aktuellen Dicke der Drucksubstanz auf dem Farbträger abhängig. Aufgrund des relativ großen Volumens, indem die Energie absorbiert wird, muss relativ viel Energie in die Drucksubstanz eingebracht werden, um die für das Setzen eines Druckpunktes notwendige Volumen- und/oder Positionsänderung der Drucksubstanz zu induzieren. Überdies kommt es häufig zu einem Siedeverzug, so dass die Temperatur, bei der sich in der Drucksubstanz Gasblasen bilden, nicht vorhergesagt werden kann. Dies hat zur Folge, daß die Absorption - und die damit verbundene lokale Erhitzung der Drucksubstanz - weitgehend unkontrolliert stattfindet, was u. a. eine starke Variation in der Druckpunktgröße zur Folge hat. Um sicherzustellen, dass in jedem Fall der gewünschte Druckpunkt gesetzt wird, muss daher deutlich mehr Energie in die Drucksubstanz eingeleitet werden als normalerweise für die Induzierung der gewünschten Positions- und/oder Volumenänderung der Drucksubstanz notwendig ist.

Ferner wird ein gattungsgemäßes Druckverfahren in DE 102 10 146 A1 dargelegt. Hierbei werden Druckfarben, wie zuvor in DE 197 46 174 oder DE 100 51 850 dargelegt, über einen ein Laserstrahl erhitzt und hierdurch von einem Farbträger auf einen Bedruckstoff übertragen. In dem beschriebenen Verfahren werden hierbei Absorptionskörper eingesetzt, um das Verfahren zu verbessern.

Die zuvor zum Beispiel in DE 197 46 174, DE 100 51 850 oder DE 102 10 146 dargelegten Verfahren lösen die zuvor für verschiedene Druckverfahren dargelegten Wirtschaftlichkeitsprobleme, die bei einer geringen Anzahl an zu vervielfältigenden Exemplaren besteht oder die Schwierigkeit, dass bei den zuvor dargelegten Tintendruckverfahren, nur sehr spezielle Tinten eingesetzt werden können, die keinen hohen Feststoffgehalt, insbesondere keinen Anteil an größeren Partikel aufweisen dürfen. Allerdings ist die Druckqualität für bestimmte Anforderungen nicht ausreichend, da eine deutliche Bildung von kleineren Tröpfchen in der Umgebung der beabsichtigten Druckpunkte sichtbar ist (Satellitenbildung). Diese Problematik ist nicht nur optisch unerwünscht, sondern begrenzt den Minimalabstand von gedruckten Linien, die beispielsweise beim Druck von Silber-haltigen Tinten zur Herstellung von Leiterbahnen erzeugt werden, da andernfalls Kurzschlüsse auftreten können. Ferner begrenzt dies die Minimalgröße von Barcodes und anderen maschinenlesbaren Zeichen.

In Anbetracht des Standes der Technik ist es nun Aufgabe der vorliegenden Erfindung, ein Druckverfahren bereitzustellen, welches zu einer höheren Konturschärfe führt, jedoch auch für Kleinserien geeignet ist. Hierbei sollten insbesondere farbechte Dekore erhalten werden können, Glasfarben verarbeitet werden können oder Tinten für elektronische Schaltungen eingesetzt werden können. Ferner sollte das Verfahren möglichst einfach und kostengünstig durchgeführt werden können. Hierbei sollten die Eigenschaften der gedruckten Dekore oder Leiterbahnen, nicht nachteilig beeinflusst werden. So sollte die Beschichtung eine möglichst hohe Haftung auf unterschiedlichen Materialien zeigen. Ferner sollte das Dekor, welches durch das Verfahren erhalten werden kann, eine hohe Abbildungsschärfe aufweisen.

Gelöst werden diese sowie weitere nicht explizit genannte Aufgaben, die jedoch aus den hierin einleitend diskutierten Zusammenhängen ohne weiteres ableitbar oder erschließbar sind, durch ein Druckverfahren mit allen Merkmalen des Patentanspruchs 1. Zweckmäßige Abwandlungen des erfindungsgemäßen Druckverfahrens werden in Unteransprüchen 2 bis 6 unter Schutz gestellt. Hinsichtlich der Drucksubstanz stellen die Gegenstände der Ansprüche 7 bis 15 eine Lösung der zugrunde liegenden Aufgabe bereit.

Gegenstand der vorliegenden Erfindung ist ein Druckverfahren zur Übertragung von Drucksubstanz von einem Farbträger auf einen Bedruckstoff, bei dem mit Hilfe einer energieabgebenden Einrichtung, die Energie während einer Prozesszeit in Form von elektromagnetischen Wellen abgibt, die Drucksubstanz eine Volumen- und/oder Positionsänderung erfährt, das dadurch gekennzeichnet ist, dass die Drucksubstanz mindestens einen Funktionsträger umfasst und ein hochmolekulares Bindemittel umfasst, wobei das hochmolekulare Bindemittel ein Gewichtsmittel des Molekulargewichts im Bereich von 150 000 bis 5 000 000 g/mol aufweist, gemessen mittels GPC.

Durch diese Ausgestaltung kann auf einfache und kostengünstige Weise ein Dekor in sehr hoher Qualität auch für kleinere Serien kostengünstig produziert werden, wobei das Substrat keinen besonderen Beschränkungen unterliegt.

Überraschende Vorteile ergeben sich insbesondere auf den Gebieten Autoglas, Flachglas für Innen- und Außendekoration, Barcodes und auch Silberleitbahnen. Hierbei können insbesondere Kleinserien kostengünstig erhalten werden, wobei hierdurch insbesondere auch Ersatzteile effizient bereitgestellt werden können, so dass Lagerhaltungskosten verringert werden können.

Ferner wird im Vergleich zu dem zuvor dargelegten Stand der Technik, insbesondere der Siebdrucktechnik, bei dem anorganische Materialien in ihren üblichen Korngrößenverteilungen verwendet werden können, kein Sieblager benötigt, so dass weitere Kosten- und Organisationsvorteile bereitgestellt werden, da kein Vorhalten eines Sieblagers notwendig ist. Weiterhin kann die Druckanlage mit einer sehr geringen Rüstzeit betrieben werden, wobei das Design vollständig von einem Computer, der entfernt aufgestellt sein kann, in die Druckanlage übertragen werden kann. Ferner können die Designs am PC beliebig verändert werden, so dass auch sehr individuelle Designs möglich sind. Durch die relativ geringen Zusatzkosten kann der Marktanteil an individuellen Designs gesteigert werden. Da der Druck digital erfolgt, sind beliebige Muster und eine Serialisierung oder Individualisierung der einzelnen bedruckten Substrate möglich.

Ferner können anorganische Materialien in ihren üblichen Korngrößenverteilungen verwendet werden, ohne dass ein aufwendiger Feinmahlungsprozess notwendig ist wie im herkömmlichen Ink-Jet-Verfahren. Dort müssen sich die Teilchen im Bereich <1µm befinden. Durch den Mahlprozess werden die Pigmente geschädigt und verlieren an Farbkraft, so dass mehrfach übereinander gedruckt werden muss, um ausreichende Farbintensität zu erhalten. Trotz des Feinmahlungsprozesses sind bei üblichen Ink-Jet-Verfahren Düsenverstopfungen und Sedimentationsprobleme nicht ungewöhnlich. Diese Probleme können bei dem erfindungsgemäßen Verfahren nicht auftreten.

Überraschend gelingt durch die erfindungsgemäßen Maßnahmen eine Verbesserung der Druckqualität, so dass insbesondere die zuvor und nachfolgend beschriebene Satellitenbildung verringert wird.

Das vorliegende Druckverfahren dient zur Übertragung von Drucksubstanz von einem Farbträger auf einen Bedruckstoff. Der Farbträger, von dem die Drucksubstanz abgelöst wird, unterliegt hierbei keiner besonderen Beschränkung. Beispielsweise kann der Farbträger transparent ausgeführt sein, wobei der Lichtstrahl vorzugsweise von der der Drucksubstanz abgewandten Seite des Farbträgers durch diesen hindurch in die Drucksubstanz fokussiert wird. Es bildet sich dann auf der dem Farbträger zugewandten Seite des Absorptionskörpers explosionsartig eine Gasblase, die für die Beschleunigung des Absorptionskörpers in Richtung des Bedruckstoffes sorgt. Insbesondere bei der Verwendung von transparenten Drucksubstanzen wird vorzugsweise ein Farbträger verwendet, auf dessen für die Aufnahme der Drucksubstanz vorgesehenen Fläche Absorptionskörper vorhanden sind, die vorzugsweise eine feste Schicht bilden.

Ferner kann vorgesehen sein, dass ein Farbträger verwendet wird, auf dessen für die Aufnahme der Drucksubstanz vorgesehenen Fläche Absorptionskörper vorhanden sind, die vorzugsweise eine feste Schicht bilden.

In einer Ausführungsform kann der Farbträger als umlaufendes Band ausgeführt sein. Bevorzugt ist der Farbträger in Form eines flexiblen Bandes ausgeführt, welches eine Schicht mit einer Drucksubstanz umfasst.

Vorzugsweise wird die Schicht mit einer Drucksubstanz, welche auf dem Farbträger vorgesehen ist, nach der Prozesszeit, bei der zumindest ein Teil der Drucksubstanz eine Volumen- und/oder Positionsänderung erfährt, erneuert. In einer weiteren Ausgestaltung ist die Schichtdicke der Drucksubstanz auf dem Farbträger vorzugsweise konstant, so dass der Farbträger bevorzugt keine Vertiefungen aufweist.

Ferner kann vorgesehen sein, dass die Schicht mit einer Drucksubstanz, welche auf dem Farbträger vorgesehen ist, nach der Prozesszeit, bei der zumindest ein Teil der Drucksubstanz eine Volumen- und/oder Positionsänderung erfährt, zunächst zumindest teilweise abgetragen, vorzugsweise abgerakelt wird, bevor diese vorzugweise erneuert wird.

Durch das erfindungsgemäße Verfahren wird eine Drucksubstanz auf einen Bedruckstoff übertragen. Der Bedruckstoff ist keiner spezifischen Begrenzung unterworfen. Daher kann dieser aus üblichen Materialien, wie Glas, Keramik, Metall, Holz oder Kunststoff hergestellt sein.

Beim vorliegenden Druckverfahren erfährt die Drucksubstanz mit Hilfe einer energieabgebenden Einrichtung, die Energie während einer Prozesszeit in Form von elektromagnetischen Wellen abgibt, eine Volumen- und/oder Positionsänderung. Dementsprechend wird die Drucksubstanz vorzugsweise mittelbar oder unmittelbar durch die Einwirkung von elektromagnetischen Wellen vom Farbträger auf den Bedruckstoff übertragen.

Mit Vorteil gibt die energieabgebende Einrichtung Energie in Form von Laserlicht ab. Mit Hilfe von hochkohärentem monochromatischem Laserlicht kann mit sehr kurzen Lichtpulsen eine relativ hohe Energiemenge auf eine sehr kleine Fläche abgegeben werden. Dadurch wird die Qualität des Druckbildes, insbesondere die Auflösung erhöht. Ein kurzer Lichtpuls muss nicht notwendigerweise von einem gepulsten Laser herrühren. Es ist vielmehr sogar von Vorteil, wenn stattdessen ein Laser im CW-Betrieb verwendet wird. Die Pulsdauer oder besser die Belichtungszeit hängt dann nicht von der Länge des Laserpulse ab, sondern von der Scangeschwindigkeit des Fokus. Darüber hinaus müssen die zu übertragenden Daten nicht mehr auf die feste Pulsfrequenz synchronisiert werden.

In einer besonders bevorzugten Ausführungsform der vorliegenden Erfindung wird die energieabgebende Einrichtung bzw. der Strahlverlauf der elektromagnetischen Wellen derart angeordnet, dass die Absorptionskörper durch die elektromagnetischen Wellen der energieabgebenden Einrichtung in Richtung des Bedruckstoffes beschleunigt werden. Dadurch wird die Volumen- und/oder Positionsänderung der Drucksubstanz in vorteilhafter Weise unterstützt. Es kommt nämlich allein durch die Beschleunigung der Absorptionskörper zu einer Art Stoßwelle in der Drucksubstanz, so dass in Kombination mit der sich bildenden Gasblase eine definierte Tropfenablösung begünstigt wird. In einer bevorzugten Ausgestaltung wird der Farbträger von der Seite mit den elektromagnetischen Wellen bestahlt, die der Farbschicht gegenüberliegend angeordnet ist. Hierbei kann vorzugsweise transparenter Farbträger eingesetzt werden, wie dies zuvor näher erläutert wurde.

Die Wellenlänge der elektromagnetischen Welle, mit der energieabgebenden Einrichtung die Energie, in den Farbträger oder die Drucksubstanz einkoppelt, unterliegt keiner besonderen Begrenzung, sondern kann auf die in dem Farbträger oder der Drucksubstanz enthaltenen Absorptionskörper abgestimmt werden. Vorzugsweise kann vorgesehen sein, dass mit Hilfe von Absorptionskörpern Energie von der elektromagnetischen Welle in die Drucksubstanz übertragen wird. Vorzugsweise werden Absorptionskörper verwendet, die kleiner als die Wellenlänge der elektromagnetischen Wellen ist, vorzugsweise kleiner als 1/10, besonders bevorzugt kleiner als 1/50 der Wellenlänge der elektromagnetischen Wellen ist.

Ferner kann vorgesehen sein, dass die Druckpunktgröße durch die Menge der von der energieabgebenden Einrichtung freigegebenen Energie gesteuert wird.

Weiterhin kann vorgesehen sein, dass Helligkeitsunterschiede des zu druckenden Bildes durch Variation der Druckpunktgröße verwirklicht werden.

Darüber hinaus kann vorgesehen sein, dass der Druck zeilenweise erfolgt, wobei zu druckende Bereiche innerhalb einer Zeile durch Liniensegmente beliebig wählbarer Länge und beliebig wählbarer Position gebildet werden.

Ferner kann vorgesehen sein, dass der Abstand zwischen Farbträger mit der Farbschicht und dem zu bedruckendem Substrat 50µm bis 1000µ beträgt.

Weitere Hinweise zur Durchführung des vorliegenden Verfahrens, insbesondere im Hinblick auf die technische Ausgestaltung der Druckanlage finden sich in den Dokumenten DE 197 46 174 A1, DE 100 51 850 A1 und DE 102 10 146 A1, die zu Zwecken der Offenbarung vollständig in die vorliegende Anmeldung eingefügt werden.

Das vorliegende Druckverfahren ist dadurch gekennzeichnet, dass die Drucksubstanz ein hochmolekulares Bindemittel umfasst.

Diese Drucksubstanz ist neu und daher ebenfalls Gegenstand der vorliegenden Erfindung. Die nachfolgenden Ausführungen gelten demgemäß sowohl für das erfindungsgemäße Verfahren als auch die Drucksubstanz als solche.

Überraschend weisen bevorzugte Drucksubstanzen die folgende Kriterien auf, wobei diese einzeln oder sämtliche erfüllt sein können:
Die Viskosität ist vorzugsweise so eingestellt sein, dass die Drucksubstanz gut fließfähig ist und so den Transport vom Tintentank zur Beschichtungsstation und das Zurückfließen ermöglicht.

Bevorzugt weist die Drucksubstanz einen hohen Gehalt an anorganischem Material auf, um bereits nach einem Druckvorgang genügend Material auf dem Substrat zu hinterlassen, z.B. um eine deckende Farbschicht zu erzeugen.

Die Drucksubstanz koppelt mit dem Laserstrahl energetisch, so dass die impulsähnliche Ablösung der Tintentropfens erfolgen kann.

Eine bevorzugte Drucksubstanz benetzt das Substrat z.B. Glas ausreichend gut, so dass eine gedruckte Linie als solche auf dem Substrat stehen bleibt, also gut haftet ohne allerdings breit auszufließen. Diese Eigenschaft kann unter anderem über die Viskosität beeinflusst werden.

Die Drucksubstanz umfasst ein hochmolekulares Bindemittel. Erfindungsgemäß weist das hochmolekulare Bindemittel ein Gewichtsmittel des Molekulargewichts im Bereich von 150 000 bis 5 000 000 g/mol, besonders bevorzugt 200 000 bis 2 000 000 g/mol und speziell bevorzugt 250 000 bis 1 000 000 g/mol auf, gemessen mittels GPC.

In einer besonderen Ausgestaltung kann vorgesehen sein, dass das hochmolekulare Bindemittel ein aminogruppenhaltiges Polymer, ein ethergruppenhaltiges Polymer, ein estergruppenhaltiges Polymer, ein amidgruppenhaltiges Polymer, ein säuregruppenhaltiges Polymer oder ein hydroxygruppenhaltiges Polymer ist, vorzugsweise ein Polyvinylalkohol, ein (Meth)acrylat, ein hydroxygruppenhaltiges (Meth)acrylat, eine Poly(meth)acrylsäure sowie deren Salze, ein Polyacrylamid, ein Polyvinylpyrrolidon, ein Polyethylenglycol, ein Styrol-Maleinsäureanhydrid-Copolymerisat sowie deren Salze, ein Polysaccharid ist, besonders bevorzugt eine Cellulose oder eine modifizierte Cellulose, besonders bevorzugt Methylmethacrylat, Methylmethacrylatcopolymer, Hydroxyethylcellulose, Carboxymethylcellulose, Hydroxypropylmethylcellulose, Hydroxypropylcellulose, Ethylhydroxyethylcellulose.

Besonders sind insbesondere Hydroxyethylcellulosen mit molaren Substitutionsgrad im Bereich von 1 bis 8, vorzugsweise 1,5 bis 6, besonders bevorzugt 2,0 bis 5 und speziell bevorzugt 2,2 bis 4.

Besonders bevorzugt sind insbesondere Hydroxypropylmethylcellulosen mit molaren Substitutionsgrad im Bereich von 1 bis 10, vorzugsweise 2 bis 7, besonders bevorzugt 2,5 bis 5,5 und speziell bevorzugt 3 bis 5.

Ferner sind (Meth)acrylate bevorzugt, die mindestens 80 Gew.-%, vorzugsweise mindestens 90 Gew.-% und besonders bevorzugt mindestens 95 Gew.-% an Einheiten aufweisen, die von Methylmethacrylat abgeleitet sind. Speziell bevorzugt sind insbesondere (Meth)acrylate, die bis zu 20 Gew.-%, vorzugsweise bis zu 10 Gew.-% an Einheiten aufweisen, die Comonomeren abgeleitet sind. Bevorzugte Comonomere sind besonders bevorzugt ausgewählt aus Alkyl(meth)acrylaten, wie Butyl(meth)acrylat, Cyclohexyl(meth)acrylat, 2-Ethylhexyl(meth)acrylat; und Hydroxylalkyl(meth)acrylaten, wie 3-Hydroxypropyl(meth)acrylat, 3,4-Dihydroxybutyl-(meth)acrylat, 2-Hydroxyethyl(meth)acrylat, 2-Hydroxypropyl(meth)acrylat.

Von den zuvor genannten hochmolekularen Bindemitteln sind insbesondere Ethylhydroxyethylcellulosen, Hydroxypropylmethylcellulosen und (Meth)acrylate bevorzugt, wobei Hydroxypropylmethylcellulosen und (Meth)acrylate besonders bevorzugt.

Diese Polymere können kommerziell von einer Vielzahl an Anbietern erhalten werden. Hierzu gehören unter anderem Polymere, die unter der Handelsbezeichnung Degalan^{®} und Klucel^{®} erhältlich sind, vorzugsweise Degalan ^{®} LP 62/05, Klucel^{®} H, Klucel^{®} M und Klucel^{®} G.

Ferner kann vorgesehen sein, dass das hochmolekulare Bindemittel eine Löslichkeit in einem polaren Lösungsmittel, beispielsweise Dipropylenglycolmethylether von mindestens 0,5g , bevorzugt mindestens 1 g, besonders bevorzugt mindestens 1,5g auf 100g Lösungsmittel aufweist.

Weiterhin kann vorgesehen sein, dass die Drucksubstanz 0,01 bis 5 Gew.-%, vorzugsweise 0,05 bis 3 Gew.-%, besonders bevorzugt 0,07 bis 2 Gew.-%, und speziell bevorzugt 0,08 bis 1,5 Gew.-% an hochmolekularem Bindemittel umfasst.

In einer weiteren bevorzugten Ausführungsform kann vorgesehen sein, dass die Drucksubstanz Absorptionskörper enthält. Die Absorptionskörper treten mit den zuvor beschriebenen elektromagnetischen Wellen in Wechselwirkung. Demgemäß kann insbesondere ein Pigment, vorzugsweise ein anorganisches Pigment oder Ruß in der Drucksubstanz enthalten sein.

Je nach Ausgestaltung der Drucksubstanz kann diese mehr oder minder hohe Anteile an Absorptionskörpern umfassen. Eine Drucksubstanz, die lediglich Ruß als Absorptionskörper umfasst, weist vorzugsweise einen Rußgehalt im Bereich 0,5 bis 3,0 Gew.-%, besonders bevorzugt 0,8 bis 1,5 Gew.-% auf. Drucksubstanzen, die als Absorptionskörper anorganische Pigmente enthalten, weisen bevorzugt 2 bis 40 Gew.-%, besonders bevorzugt 3 bis 25 Gew.-% Absorptionskörper beziehungsweise anorganische Pigmente auf.

In einer besonderen Ausgestaltung umfasst die Drucksubstanz mindestens ein hochmolekulares Bindemittel, mindestens ein niedermolekulares Bindemittel und mindestens einen Funktionsträger.

Der Funktionsträger bezeichnet hierin eine Substanz, die auf einem Substrat zu einer Funktion führt, die beispielsweise in einer Farbgebung und/oder der Bereitstellung einer Leitfähigkeit des durch die Drucksubstanz erzeugten Dekors gegeben sein kann. Zu den bevorzugten Funktionsträgern gehören unter anderem anorganische Pigmente, Glasflüsse und/oder Metallpartikel, vorzugsweise Silberpartikel. Der Funktionsträger verbleibt daher nach einer später beschriebenen Härtung auf dem Substrat, während andere Feststoffbestandteile zwar nach einer Trocknung auf dem Substrat verbleiben, jedoch durch eine Härtung bei hoher Temperatur von dem Substrat entfernt werden. Zu diesen anderen Feststoffbestandteilen zählen, je nach Härtungsbedingungen unter anderem die zuvor dargelegten Bindemittel sowie Ruß.

Vorzugsweise weist die Drucksubstanz mineralische Pigmente auf, die besonders bevorzugt als Absorptionskörper wirken. In einer weiteren Ausführungsform weist die Drucksubstanz bevorzugt Metallpartikel, vorzugsweise Silberpartikel auf.

Ferner kann vorgesehen sein, dass der Funktionsträger partikelförmig ist, wobei die Partikel vorzugsweise einen d50-Wert im Bereich von 0,5 µm bis 30 µm, besonders bevorzugt im Bereich von 1 µm bis 20 µm und speziell bevorzugt im Bereich von 2 µm bis 15 µm aufweisen.

Bevorzugt weist die Drucksubstanz einen hohen Gehalt an Funktionsträger, insbesondere an anorganischen Pigmenten, Glasflüssen und/oder Metallpartikeln auf, wobei die Drucksubstanz bevorzugt bis zu 85 Gew.-%, besonders bevorzugt bis zu 70 Gew.-% an Funktionsträger umfasst. Ein Glasfluss wird bevorzugt in Drucksubstanzen eingesetzt, die bei sehr hohen Temperaturen auf dem Substrat gehärtet werden. Drucksubstanzen, die bei einer Temperatur unterhalb von 400 °C gehärtet oder getrocknet werden, umfassen bevorzugt keinen Glasfluss.

Das niedermolekulare Bindemittel weist ein geringeres Molekulargewicht als das hochmolekulare Bindemittel auf. Bevorzugt ist das Gewichtsmittel des Molekulargewichts (Mw) des hochmolekularen Bindemittels mindestens 20 % größer als das Gewichtsmittel des Molekulargewichts (Mw) des niedermolekularen Bindemittels, vorzugsweise mindestens 50%, besonders bevorzugt mindestens 100%, wobei die Prozentangaben auf das Gewichtsmittel des Molekulargewichts (Mw) des niedermolekularen Bindemittels bezogen sind. Vorzugsweise kann vorgesehen sein, dass das niedermolekulare Bindemittel ein Gewichtsmittel des Molekulargewichts (Mw) im Bereich vom 10000 bis 150000 g/mol, bevorzugt im Bereich von 50000 bis 100000 g/mol aufweist, gemessen gemäß GPC. Das niedermolekulare Bindemittel umfasst bevorzugt ein aminogruppenhaltiges Polymer, ein ethergruppenhaltiges Polymer, ein estergruppenhaltiges Polymer, ein amidgruppenhaltiges Polymer, ein säuregruppenhaltiges Polymer oder ein hydroxygruppenhaltiges Polymer ist, vorzugsweise ein Polyvinylalkohol, ein (Meth)acrylat, ein hydroxygruppenhaltiges (Meth)acrylat, eine Poly(meth)acrylsäure sowie deren Salze, ein Polyacrylamid, ein Polyvinylpyrrolidon, ein Polyethylenglycol, ein Styrol-Maleinsäureanhydrid-Copolymerisat sowie deren Salze, ein Polysaccharid ist, besonders bevorzugt eine Cellulose oder eine modifizierte Cellulose, besonders bevorzugt Methylmethacrylat, Methylmethacrylatcopolymer, Hydroxyethylcellulose, Carboxymethylcellulose, Hydroxypropylmethylcellulose, Hydroxypropylcellulose, Ethylhydroxyethylcellulose.

Diese Polymere können kommerziell von einer Vielzahl an Anbietern erhalten werden. Hierzu gehört unter anderem Klucel^{®} E und Klucel^{®} J (Hydroxypropylmethylcellulose) sowie Aqualon^{®} N10 und Aqualon^{®} N22 (Hydroxyethylcellulose).

Ferner kann vorgesehen sein, dass das niedermolekulare Bindemittel eine Löslichkeit in einem polaren Lösungsmittel, beispielsweise Dipropylenglycolmethylether von mindestens 0,5 g, bevorzugt mindestens 1 g, besonders bevorzugt mindestens 1,5g auf 100g Lösungsmittel aufweist.

Bevorzugt umfasst die Drucksubstanz 0,1 bis 10 Gew.-%, vorzugsweise 0,2 bis 7 Gew.-% und besonders bevorzugt 0,3 bis 5 Gew.-% an niedermolekularem Bindemittel.

Ferner kann vorgesehen sein, dass die Drucksubstanz einen Feststoffgehalt von mindestens 30 Gew.-%, vorzugsweise mindestens 50 Gew.-% und besonders bevorzugt mindestens 60 Gew.-% aufweist.

Vorzugsweise kann vorgesehen sein, dass die Drucksubstanz mindestens ein Treibmittel umfasst, welches vorzugsweise einen Siedepunkt im Bereich von 60 °C bis 250 °C, bevorzugt im Bereich von 80 °C bis 200 °C, besonders bevorzugt im Bereich von 110 °C bis 200 °C, speziell bevorzugt im Bereich von 140 °C bis 190 °C aufweist. Bevorzugt ist das Treibmittel ein Lösungsmittel, welches bevorzugt Ether, insbesondere Diglykole, aliphatische Kohlenwasserstoffe, aromatische Kohlenwasserstoffe, hydroaromatische Kohlenwasserstoffe, Texanol, Alkohole, Ester, Ketone und/oder Wasser umfasst. Hierbei sind organische Lösungsmittel, insbesondere Ether, bevorzugt Diglykole, aliphatische Kohlenwasserstoffe, aromatische Kohlenwasserstoffe, hydroaromatische Kohlenwasserstoffe, Texanol, Alkohole, Ester und/oder Ketone bevorzugt.

Bevorzugt umfasst die Drucksubstanz 15 bis 80 Gew.-%, vorzugsweise 20 bis 70 Gew.-% und besonders bevorzugt 25 bis 50 Gew.-% an Treibmittel.

Bevorzugt ist die Drucksubstanz fließfähig, wobei die Drucksubstanz insbesondere bevorzugt eine Viskosität im Bereich von 400 bis 4500 mPas, besonders bevorzugt eine Viskosität im Bereich von 500 bis 3200 mPas, weiterhin besonders bevorzugt im Bereich von 800 bis 2600 mPas, speziell bevorzugt im Bereich von 1000 bis 2200 mPas aufweist, gemessen bei 20 °C, bei einer Scherrate von 2 s⁻¹, gemessen mit Platte/Kegel (Rotationsviskosimeter CVO120 der Fa.Bohlin, Platte-Kegel-Verfahren (2°), Grundlage DIN 53019; insbesondere DIN 53019-1:2008-09, DIN 53019- - 2:2001-02, DIN 53019-3:2008-09, DIN 53019-4:2016-10).

Bevorzugt ist die Drucksubstanz fließfähig, wobei die Drucksubstanz insbesondere bevorzugt eine Viskosität im Bereich von 200 bis 4000 mPas, besonders bevorzugt eine Viskosität im Bereich von 400 bis 2800 mPas, weiterhin besonders bevorzugt im Bereich von 550 bis 2000 mPas, speziell bevorzugt im Bereich von 700 bis 1600 mPas aufweist, gemessen bei 20 °C, bei einer Scherrate von 10 s⁻¹, gemessen mit Platte/Kegel (Rotationsviskosimeter CVO120 der Fa.Bohlin, Platte-Kegel-Verfahren (2°), Grundlage DIN 53019; insbesondere DIN 53019-1:2008-09, DIN 53019- - 2:2001-02, DIN 53019-3:2008-09, DIN 53019-4:2016-10).

Bevorzugt ist die Drucksubstanz fließfähig, wobei die Drucksubstanz insbesondere bevorzugt eine Viskosität im Bereich von 100 bis 3500 mPas, besonders bevorzugt eine Viskosität im Bereich von 200 bis 2400 mPas, weiterhin besonders bevorzugt im Bereich von 400 bis 1600 mPas, speziell bevorzugt im Bereich von 600 bis 1200 mPas aufweist, gemessen bei 20 °C, bei einer Scherrate von 50 s⁻¹, gemessen mit Platte/Kegel (Rotationsviskosimeter CVO120 der Fa.Bohlin, Platte-Kegel-Verfahren (2°), Grundlage DIN 53019; insbesondere DIN 53019-1:2008-09, DIN 53019- - 2:2001-02, DIN 53019-3:2008-09, DIN 53019-4:2016-10).

Bevorzugt ist die Drucksubstanz fließfähig, wobei die Drucksubstanz insbesondere bevorzugt eine Viskosität im Bereich von 50 bis 3000 mPas, besonders bevorzugt eine Viskosität im Bereich von 100 bis 2000 mPas, weiterhin besonders bevorzugt im Bereich von 250 bis 1400 mPas, insbesondere besonders bevorzugt im Bereich von 400 bis 1200 mPas, speziell bevorzugt im Bereich von 500 bis 1000 mPas aufweist, gemessen bei 20 °C, bei einer Scherrate von 200 s⁻¹, gemessen mit Platte/Kegel (Rotationsviskosimeter CVO120 der Fa.Bohlin, Platte-Kegel-Verfahren (2°), Grundlage DIN 53019; insbesondere DIN 53019-1:2008-09, DIN 53019- -2:2001-02, DIN 53019-3:2008-09, DIN 53019-4:2016-10).

Bevorzugt ist die Drucksubstanz fließfähig, wobei die Drucksubstanz insbesondere bevorzugt eine Viskosität im Bereich von 25 bis 2800 mPas, besonders bevorzugt eine Viskosität im Bereich von 50 bis 2000 mPas, im Bereich von 200 bis 1200 mPas, speziell bevorzugt im Bereich von 400 bis 800 mPas aufweist, gemessen bei 20 °C, bei einer Scherrate von 600 s⁻¹, gemessen mit Platte/Kegel (Rotationsviskosimeter CVO120 der Fa.Bohlin, Platte-Kegel-Verfahren (2°), Grundlage DIN 53019; insbesondere DIN 53019-1:2008-09, DIN 53019- -2:2001-02, DIN 53019-3:2008-09, DIN 53019-4:2016-10).

Die zuvor dargelegten Viskositätseigenschaften, die bei verschiedenen Scherraten eingehalten werden, bevorzugter Drucksubstanzen können einzeln oder vollständig verwirklicht werden, wobei vorzugsweise mindestens zwei, besonders bevorzugt drei, speziell bevorzugt vier und ganz besonders bevorzugt alle Viskositätseigenschaften eingehalten werden. Hierdurch kann eine besonders bevorzugte Drucksubstanz bereitgestellt werden, die eine spezifische Thixotropie zeigt und trotzdem unter den in der Druckapparatur Scherkraftverhälnissen noch fließfähig ist.

In einer bevorzugten Ausführungsform kann vorgesehen sein, dass die Drucksubstanz ein viskoelastisches Verhalten zeigt. Viskoelastisch sind Stoffe, die zwischen den Extremen - der idealviskosen Flüssigkeiten mit tan(delta)=G2/G1 >100 und den idealelastischen Festkörpern mit tan(delta)=G2/G1 <0,01. G1 ist das Speichermodul, G2 das Verlustmodul. Diese Parameter werden im Rahmen von Oszillationsmessungen (Sprungversuchsmessungen) ermittelt, gemessen mit einem "Anton Paar Rheo-Compass" der Fa. Anton Paar. Platte-Platte, Spaltbreite ca. 0,5mm bei 20 °C (Modular Compact Rheometer MCR302 der Fa. Anton Paar, Platte-Platte-Verfahren, Grundlage DIN 53019; insbesondere DIN 53019-1:2008-09, DIN 53019- -2:2001-02, DIN 53019-3:2008-09, DIN 53019-4:2016-10). Die Winkelgeschwindigkeit ω, insbesondere beim Sprung, beträgt vorzugsweise 3,14 rad/s und die Auslenkung γ vorzugsweise 0,1%.

In einer bevorzugten Ausführungsform kann vorgesehen sein, dass das Speichermodul G1 mindestens 8 Pa, bevorzugt mindestens 10 Pa und speziell bevorzugt mindestens 12 Pa beträgt, gemessen mittels Oszillationsmessungen mit einem "Anton Paar Rheo-Compass" der Fa. Anton Paar. Platte-Platte, Spaltbreite ca. 0,5mm bei 20 °C.

In einer bevorzugten Ausführungsform kann vorgesehen sein, dass das Verlustmodul G2 mindestens 6 Pa, bevorzugt mindestens 8 Pa und speziell bevorzugt mindestens 10 Pa beträgt, gemessen mittels Oszillationsmessungen mit einem "Anton Paar Rheo-Compass" der Fa. Anton Paar. Platte-Platte, Spaltbreite ca. 0,5mm bei 20 °C.

Besonders bevorzugt besitzt die Drucksubstanz eine hohe elastische Komponente, d.h. G1 nahe G2 und gleichzeitig ist sie unter den in der Apparatur herrschenden Scherkräften fließfähig (d.h. tan(delta) im Bereich von bevorzugt 0,05 bis 3,0, besonders bevorzugt 0,05 bis 1,3). Die Winkelgeschwindigkeit ω, insbesondere beim Sprung, beträgt vorzugsweise 3,14 rad/s und die Auslenkung γ vorzugsweise 0,1%.

In bevorzugten Ausführungsformen liegt tan (delta) = G2/G1 bevorzugt im Bereich von 0,05 bis 3,0, besonders bevorzugt 0,1 bis 2,8, insbesondere bevorzugt 0,2 bis 2,5 und speziell bevorzugt 0,3 bis 2,3, gemessen mittels Oszillationsmessungen mit einem "Anton Paar Rheo-Compass" der Fa. Anton Paar. Platte-Platte, Spaltbreite ca. 0,5mm bei 20 °C. Die Winkelgeschwindigkeit ω, insbesondere beim Sprung, beträgt vorzugsweise 3,14 rad/s und die Auslenkung γ vorzugsweise 0,1%.

In bevorzugten Ausführungsformen liegt tan (delta) = G2/G1 bevorzugt im Bereich von 0,05 bis 1,3, besonders bevorzugt 0,1 bis 1,1, insbesondere bevorzugt 0,2 bis 1,0 und speziell bevorzugt 0,3 bis 0,9, gemessen mittels Oszillationsmessungen mit einem "Anton Paar Rheo-Compass" der Fa. Anton Paar. Platte-Platte, Spaltbreite ca. 0,5mm bei 20 °C. Die Winkelgeschwindigkeit ω, insbesondere beim Sprung, beträgt vorzugsweise 3,14 rad/s und die Auslenkung γ vorzugsweise 0,1%.

In einer weiteren Ausführungsform kann vorgesehen sein, dass tan (delta) = G2/G1 bevorzugt durch die Gegenwart des hochmolekularen Bindemittels um mindestens 30%, bevorzugt um mindestens 50% gegenüber einer im Wesentlichen gleichen Zusammensetzung, die insbesondere die gleiche Viskosität bei 25 °C und einer Scherbeanspruchung von 200 s⁻¹ aufweist, jedoch kein hochmolekulares Bindemittel abnimmt, gemessen mittels Oszillationsmessungen mit einem "Anton Paar Rheo-Compass" der Fa. Anton Paar. Platte-Platte, Spaltbreite ca. 0,5mm bei 20 °C. Die Winkelgeschwindigkeit ω, insbesondere beim Sprung, beträgt vorzugsweise 3,14 rad/s und die Auslenkung γ vorzugsweise 0,1%.

Vorzugsweise kann vorgesehen sein, dass das Verhältnis von tan (delta) = G2/G1 einer erfindungsgemäßen Zusammensetzung mit einem hochmolekularen Bindemittel zu dem tan (delta) = G2/G1 einer im Wesentlichen gleichen Zusammensetzung ohne hochmolekulares Bindemittel, welche die insbesondere die gleiche Viskosität bei 25 °C und einer Scherbeanspruchung von 200 Hz s⁻¹ aufweist, vorzugsweise höchstens 0,9, bevorzugt höchstens 0,7, besonders bevorzugt höchstens 0,6 beträgt.

Die zuvor dargelegten Werte des Speichermoduls G1, des Verlustmoduls G2 sowie des tan (delta) werden bei einem Plateau bestimmt, welches sich im Allgemeinen nach einer Zeit von etwa 5 bis 9 Minuten in einem Oszillationsversuch einstellt. Diese Werte werden bevorzugt nach einer kurzen Scherbeanspruchung (ca. 20 Sekunden) durch eine Rotation von 100 s⁻¹ nach einer Zeit von ca. 5 Minuten wieder erreicht, so dass in bevorzugten Ausführungsformen kein Abbau der Polymere erfolgt, die zu diesen Werten führen.

Weiterhin kann vorgesehen sein, dass die Oberflächenspannung der Drucksubstanz im Bereich von 26 bis 34 mN/m liegt, bevorzugt 28 bis 32 mN/m, gemessen nach der Wilhelmy-Plattenmethode mit einem "Force Tensiometer" der Fa.Krüss bei 20 °C (DIN53914:1997-07).

Ein weiterer Gegenstand der vorliegenden Erfindung ist die Verwendung einer erfindungsgemäßen Drucksubstanz, die dadurch gekennzeichnet ist, dass die Drucksubstanz auf Glas, Keramik, Metall, Holz oder Kunststoff aufgetragen wird.

Vorzugsweise kann nach Auftragung der Drucksubstanz auf einem Substrat gehärtet werden, wobei die Härtung bevorzugt bei einer Temperatur im Bereich von 150 °C bis 1200 °C, besonders bevorzugt 150 °C bis 220 °C oder 500 °C bis 1000 °C erfolgt.

In einer bevorzugten Ausführungsform kann nach dem Druck eine Trocknung der Schicht bei 100 °C bis 150 °C erfolgen, um flüchtige Medienbestandteile, insbesondere Treib- beziehungsweise Lösungsmittel zu entfernen. Der Einbrand erfolgt anschließend bevorzugt bei 500 °C bis 1000 °C im Falle von Drucksubstanzen, die anorganische, vorzugsweise mineralische Pigmente und/oder Glasflüsse enthalten. Drucksubstanzen mit Glasflüssen können Metallpartikel, insbesondere Silberpartikel enthalten. Drucksubstanzen, die vorzugsweise bei 500 °C bis 1000 °C eingebrannt werden, sind bevorzugt dazu vorgesehen, auf anorganische Substrate, beispielsweise Glasplatten oder ähnliches aufgebracht zu werden. Drucksubstanzen mit Metallpartikeln, vorzugsweise Silberpartikeln, die keine mineralischen Pigmente oder Glasflüsse enthalten, werden vorzugsweise bei einer Temperatur im Bereich 150 °C bis 250 °C gehärtet. Derartige Drucksubstanzen, die vorzugsweise bei 150 °C bis 250 °C gehärtet werden, sind bevorzugt dazu vorgesehen, auf Kunststoff-Substrate oder ähnliches aufgebracht zu werden.

Nachfolgend wird die vorliegende Erfindung anhand von Beispielen näher erläutert, ohne dass hierdurch eine Begrenzung der Erfindung erfolgen soll.

### Ausführungsbeipiel 1

Eine Farbpaste der Ferro GmbH basierend auf dem Glasfarbenpulver 14305 und dem Medium C7 (beides Ferro GmbH) wird mit Dowanol DPM und einer Hydroxylpropylcellulose mit einem Molekulargewicht von 850000g/mol auf eine Viskosität von 960 mPas eingestellt, gemessen bei 20 °C und einer Scherrate von 200/sec, wobei die Konzentration dieser Wirksubstanz ca. 0,09 Gew% beträgt.

Die Farbpaste wird mittels des zuvor beschriebenen Druckverfahrens auf Glasplatten (Format 100x100x4mm) übertragen und bei 690 °C eingebrannt. Die in Figur 1 dargestellen Fotos zeigen einen Ausschnitt mit 100- bzw. 30-facher Vergrößerung. Das bedruckte Substrat zeigt nur eine sehr geringe Satellitenbildung, wie dies aus Figuren 1A (100 fache Vergrößerung) und 1B (30 fache Vergrößerung) ersichtlich ist, die lichtmikroskopische Aufnahmen des Dekors darstellen.

### Vergleichsbeispiel 1

Das Ausführungsbeipiel 1 wird im Wesentlichen wiederholt, wobei jedoch keine Hydroxylpropylcellulose mit einem Molekulargewicht von 850000g/mol eingesetzt wird, wobei die Viskosität ebenfalls im Bereich von etwa 960 mPas liegt.

Die Farbpaste wird mittels des zuvor beschriebenen Druckverfahrens auf Glasplatten (Format 100x100x4mm) übertragen und bei 690 °C eingebrannt. Die Fotos zeigen einen Ausschnitt mit 100- bzw. 30-facher Vergrößerung. Das bedruckte Substrat zeigt nun eine sehr deutliche Satellitenbildung, wie dies aus Figuren 1C (100 fache Vergrößerung) und 1D (30 fache Vergrößerung) ersichtlich ist.

### Ausführungsbeipiel 2

Eine Tinte basierend auf den anorganischen Bestandteilen der Silberpaste TSP2002 der Ferro GmbH wird mit Dowanol DPM und einer Hydroxylpropylcellulose mit einem Molekulargewicht von 850000g/cm³ auf eine Viskosität von 487 mPas eingestellt, gemessen bei 20 °C und einer Scherrate von 200/sec, wobei die Konzentration dieser Wirksubstanz ca. 0,13 Gew% beträgt.

Die Tinte wird mittels des zuvor beschriebenen Druckverfahrens auf Glasplatten (Format 100x100x4mm) übertragen und bei 690 °C eingebrannt. Das bedruckte Substrat zeigt nur eine sehr geringe Satellitenbildung, wobei dies aus Figuren 2A (100 fache Vergrößerung) und 2B (30 fache Vergrößerung) ersichtlich ist, die lichtmikroskopische Aufnahmen des Dekors darstellen.

### Vergleichsbeispiel 2

Das Ausführungsbeipiel 2 wird im Wesentlichen wiederholt, wobei jedoch keine Hydroxylpropylcellulose mit einem Molekulargewicht von 850000g/mol eingesetzt wird, wobei die Viskosität ebenfalls im Bereich von 480 mPas liegt.

Die Farbpaste wird mittels des zuvor beschriebenen Druckverfahrens auf Glasplatten (Format 100x100x4mm) übertragen und bei 690 °C eingebrannt. Die Fotos zeigen einen Ausschnitt mit 100- bzw. 30-facher Vergrößerung. Das bedruckte Substrat zeigt nun eine sehr deutliche Satellitenbildung, wie dies aus Figuren 2C (100 fache Vergrößerung) und 2D (30 fache Vergrößerung) ersichtlich ist.

### Ausführungsbeipiel 3

Eine Farbpaste der Ferro GmbH basierend auf dem Glasfarbenpulver 14297 und dem Medium C7 (beides Ferro GmbH) wird mit Dowanol DPM und einer Hydroxylpropylcellulose mit einem Molekulargewicht von 850000g/cm³ auf eine Viskosität von ca. 660 mPas eingestellt, gemessen bei 20 °C und einer Scherrate von 200/sec, wobei die Konzentration dieser Wirksubstanz ca. 0,09 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 5 Minuten oszilliert wird (20 °C). Der Speichermodul G1 beträgt nach 8 Minuten (Plateauphase) etwa 25,0 Pa, der Verlustmodul G2 etwa 13,9 und tan(delta) G2/G1 etwa 0,56. Nach ca. 12,5 Minuten beträgt der Speichermodul G1 ca. 25,1 Pa, der Verlustmodul G2 ca. 14,5 Pa und tan(delta) G2/G1 etwa 0,58.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 4

Eine Farbpaste der Ferro GmbH basierend auf dem Glasfarbenpulver 144012 und dem Medium 801026 (beides Ferro GmbH) wird mit Dowanol DPM und einer Hydroxylpropylcellulose mit einem Molekulargewicht von 370000g/cm³ auf eine Viskosität von ca. 860 mPas eingestellt, gemessen bei 20 °C und einer Scherrate von 200/sec, wobei die Konzentration dieser Wirksubstanz ca. 0,24 Gew% beträgt.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 5

Eine Farbpaste der Ferro GmbH basierend auf dem Glasfarbenpulver 14510 und dem Medium C7 (beides Ferro GmbH) wird mit Dowanol DPM und einer Hydroxylpropylcellulose mit einem Molekulargewicht von 850000g/cm³ auf eine Viskosität von 860 mPas eingestellt, gemessen bei 20 °C und einer Scherrate von 200/sec, wobei die Konzentration dieser Wirksubstanz ca. 0,09 Gew% beträgt.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 6

Eine Farbpaste der Ferro GmbH basierend auf dem Glasfarbenpulver 14297 und dem Medium C7 (beides Ferro GmbH) wird mit einer Lösung eines n-BUMA/MMA-Copolymers mit einem Molekulargewicht von 250000g/cm³ in Glykolether auf eine Viskosität von 625 mPas eingestellt, gemessen bei 20 °C und einer Scherrate von 200/sec, wobei die Konzentration dieser Wirksubstanz ca. 1,25 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 5 Minuten oszilliert wird (20 °C). Der Speichermodul G1 beträgt nach 8 Minuten (Plateauphase) etwa 57,0 Pa, der Verlustmodul G2 etwa 31,7 und tan(delta) G2/G1 etwa 0,56. Nach ca. 13 Minuten beträgt der Speichermodul G1 ca. 44,6 Pa, der Verlustmodul G2 ca. 29,7 Pa und tan(delta) G2/G1 etwa 0,67.

Die Farbpaste wird mittels des zuvor beschriebenen Druckverfahrens auf ein Substrat übertragen und gehärtet. Das bedruckte Substrat zeigt nur eine sehr geringe Satellitenbildung, wobei dies aus Figur 3 ersichtlich ist, die vergrößerte Ausschnitte aus einer Aufnahme des Dekors darstellt.

### Ausführungsbeipiel 7

Eine Tinte basierend auf den anorganischen Bestandteilen der Silberpaste TSP2042 der Ferro GmbH wird mit Dowanol DPM und einer Hydroxylpropylcellulose mit einem Molekulargewicht von 850000g/cm³ auf eine Viskosität von 400 mPas eingestellt, wobei die Konzentration dieser Wirksubstanz ca. 0,18 Gew% beträgt.

Die Tinte wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 8

Eine Farbpaste der Ferro GmbH basierend auf dem Glasfarbenpulver 14297 und einem Medium auf Glykoletherbasis beinhaltend ca. 2,25% niedermolekulares Bindemittel mit ca. 50000g/cm³ (beides Ferro GmbH) und einer Hydroxylpropylcellulose mit einem Molekulargewicht von 850000g/cm³ wird auf eine Viskosität von ca. 750 mPas eingestellt, gemessen bei 20 °C und einer Scherrate von 200/sec, wobei die Konzentration der hochmolekularen Wirksubstanz ca. 0,09 Gew% beträgt.

Die Farbpaste wird mittels des zuvor beschriebenen Druckverfahrens auf ein Substrat übertragen und gehärtet. Das bedruckte Substrat zeigt nur eine sehr geringe Satellitenbildung wie Ausführungsbeispiel 1.

### Ausführungsbeipiel 9

Eine Farbpaste der Ferro GmbH basierend auf dem Glasfarbenpulver 14297 und dem Medium C7 (beides Ferro GmbH) wird mit Dowanol DPM und einer Hydroxylpropylcellulose mit einem Molekulargewicht von 370000g/mol auf eine Viskosität von 800 mPas eingestellt, gemessen bei 20 °C und einer Scherrate von 200/sec, wobei die Konzentration dieser Wirksubstanz ca. 0,17 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 5 Minuten oszilliert wird (20 °C). Der Speichermodul G1 beträgt nach 8 Minuten (Plateauphase) etwa 21,6 Pa, der Verlustmodul G2 etwa 12,5 und tan(delta) G2/G1 etwa 0,58. Nach ca. 12 Minuten beträgt der Speichermodul G1 ca. 22,6 Pa, der Verlustmodul G2 ca. 13,6 Pa und tan(delta) G2/G1 etwa 0,60.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Vergleichsbeispiel 3

Das Ausführungsbeipiel 9 wird im Wesentlichen wiederholt, wobei jedoch keine Hydroxylpropylcellulose mit einem Molekulargewicht von 370000g/mol eingesetzt wird, wobei die Viskosität ebenfalls im Bereich von etwa 800 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 5 Minuten oszilliert wird (20 °C). Der Speichermodul G1 beträgt nach 8 Minuten (Plateauphase) etwa 3,8 Pa, der Verlustmodul G2 etwa 5,4 und tan(delta) G2/G1 etwa 1,42. Nach ca. 13 Minuten beträgt der Speichermodul G1 ca. 3,8 Pa, der Verlustmodul G2 ca. 5,7 Pa und tan(delta) G2/G1 etwa 1,50.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Ausführungsbeipiel 10

100 Gewichtsteile einer Farbpaste der Ferro GmbH basierend auf dem Glasfarbenpulver 14315 und dem Medium C7 (beides Ferro GmbH) wird mit Dowanol DPM (9,9 Gewichtsteile) und 6,5 Gewichtsteilen einer Lösung einer Hydroxylpropylcellulose mit einem Molekulargewicht von 370000g/mol in DPM (7,2 Gewichtsteile Polymer in 200 Gewichtsteilen DPM) auf eine Viskosität von etwa 1000 mPas eingestellt, gemessen bei 20 °C und einer Scherrate von 200/sec, wobei die Konzentration dieser Wirksubstanz ca. 0,20 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 1,8.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 11

100 Gewichtsteile einer Farbpaste der Ferro GmbH basierend auf dem Glasfarbenpulver 14315 und dem Medium C7 (beides Ferro GmbH) wird mit Dowanol DPM (12,2 Gewichtsteile) und 6,5 Gewichtsteilen einer Lösung einer Hydroxylpropylcellulose mit einem Molekulargewicht von 850000g/mol in DPM (3,6 Gewichtsteile Polymer in 200 Gewichtsteilen DPM) auf eine Viskosität von etwa 590 mPas eingestellt, gemessen bei 20 °C und einer Scherrate von 200/sec, wobei die Konzentration dieser Wirksubstanz ca. 0,10 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 2,2.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 12

100 Gewichtsteile einer Farbpaste der Ferro GmbH basierend auf dem Glasfarbenpulver 14315 und dem Medium C7 (beides Ferro GmbH) wird mit Dowanol DPM (9,4 Gewichtsteile) und 6,5 Gewichtsteilen einer Lösung einer Hydroxylpropylcellulose mit einem Molekulargewicht von 850000g/mol in DPM (3,6 Gewichtsteile Polymer in 200 Gewichtsteilen DPM) auf eine Viskosität von etwa 1020 mPas eingestellt, gemessen bei 20 °C und einer Scherrate von 200/sec, wobei die Konzentration dieser Wirksubstanz ca. 0,10 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 2,0.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Vergleichsbeispiel 4

Das Ausführungsbeipiel 10 wird im Wesentlichen wiederholt, wobei jedoch keine Hydroxylpropylcellulose mit einem Molekulargewicht von 370000g/mol eingesetzt wird, sondern die Viskosität lediglich durch Zugabe von DPM eingestellt wird, wobei die Viskosität ebenfalls im Bereich von etwa 1090 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 3,7.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Vergleichsbeispiel 5

Das Ausführungsbeipiel 11 wird im Wesentlichen wiederholt, wobei jedoch keine Hydroxylpropylcellulose mit einem Molekulargewicht von 850000g/mol eingesetzt wird, sondern die Viskosität lediglich durch Zugabe von DPM eingestellt wird, wobei die Viskosität ebenfalls im Bereich von etwa 660 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 4,5.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Ausführungsbeipiel 13

100 Gewichtsteile einer Farbpaste der Ferro GmbH basierend auf dem Glasfarbenpulver 14316 und dem Medium C7 (beides Ferro GmbH) wird mit Dowanol DPM (8,1 Gewichtsteile) und 8 Gewichtsteilen einer Lösung einer Hydroxylpropylcellulose mit einem Molekulargewicht von 370000g/mol in DPM (7,2 Gewichtsteile Polymer in 200 Gewichtsteilen DPM) auf eine Viskosität von etwa 990 mPas eingestellt, gemessen bei 20 °C und einer Scherrate von 200/sec, wobei die Konzentration dieser Wirksubstanz ca. 0,25 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 1,9.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 14

100 Gewichtsteile einer Farbpaste der Ferro GmbH basierend auf dem Glasfarbenpulver 14316 und dem Medium C7 (beides Ferro GmbH) wird mit Dowanol DPM (10,3 Gewichtsteile) und 8 Gewichtsteilen einer Lösung einer Hydroxylpropylcellulose mit einem Molekulargewicht von 850000g/mol in DPM (3,6 Gewichtsteile Polymer in 200 Gewichtsteilen DPM) auf eine Viskosität von etwa 600 mPas eingestellt, gemessen bei 20 °C und einer Scherrate von 200/sec, wobei die Konzentration dieser Wirksubstanz ca. 0,12 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4,3 Minuten etwa 2,2.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 15

100 Gewichtsteile einer Farbpaste der Ferro GmbH basierend auf dem Glasfarbenpulver 14316 und dem Medium C7 (beides Ferro GmbH) wird mit Dowanol DPM (7,5 Gewichtsteile) und 8 Gewichtsteilen einer Lösung einer Hydroxylpropylcellulose mit einem Molekulargewicht von 850000g/mol in DPM (3,6 Gewichtsteile Polymer in 200 Gewichtsteile DPM) auf eine Viskosität von etwa 1080 mPas eingestellt, gemessen bei 20 °C und einer Scherrate von 200/sec, wobei die Konzentration dieser Wirksubstanz ca. 0,12 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 2,1.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Vergleichsbeispiel 6

Das Ausführungsbeipiel 13 wird im Wesentlichen wiederholt, wobei jedoch keine Hydroxylpropylcellulose mit einem Molekulargewicht von 370000g/mol eingesetzt wird, sondern die Viskosität lediglich durch Zugabe von DPM eingestellt wird, wobei die Viskosität ebenfalls im Bereich von etwa 1100 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 4,0.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Vergleichsbeispiel 7

Das Ausführungsbeipiel 14 wird im Wesentlichen wiederholt, wobei jedoch keine Hydroxylpropylcellulose mit einem Molekulargewicht von 850000g/mol eingesetzt wird, sondern die Viskosität lediglich durch Zugabe von DPM eingestellt wird, wobei die Viskosität ebenfalls im Bereich von etwa 500 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 5,1.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Ausführungsbeipiel 16

100 Gewichtsteile einer Farbpaste der Ferro GmbH basierend auf dem Glasfarbenpulver 14501 und dem Medium C7 (beides Ferro GmbH) wird mit Dowanol DPM (9,5 Gewichtsteile) und 8 Gewichtsteilen einer Lösung einer Hydroxylpropylcellulose mit einem Molekulargewicht von 370000g/mol in DPM (7,2 Gewichtsteile Polymer in 200 Gewichtsteilen DPM) auf eine Viskosität von etwa 1010 mPas eingestellt, gemessen bei 20 °C und einer Scherrate von 200/sec, wobei die Konzentration dieser Wirksubstanz ca. 0,24 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 1,9.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 17

100 Gewichtsteile einer Farbpaste der Ferro GmbH basierend auf dem Glasfarbenpulver 14501 und dem Medium C7 (beides Ferro GmbH) wird mit Dowanol DPM (12,1 Gewichtsteile) und 8 Gewichtsteilen einer Lösung einer Hydroxylpropylcellulose mit einem Molekulargewicht von 370000g/mol in DPM (7,2 Gewichtsteile Polymer in 200 Gewichtsteilen DPM) auf eine Viskosität von etwa 640 mPas eingestellt, gemessen bei 20 °C und einer Scherrate von 200/sec, wobei die Konzentration dieser Wirksubstanz ca. 0,24 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 1,5.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 18

100 Gewichtsteile einer Farbpaste der Ferro GmbH basierend auf dem Glasfarbenpulver 14501 und dem Medium C7 (beides Ferro GmbH) wird mit Dowanol DPM (12,5 Gewichtsteile) und 8 Gewichtsteilen einer Lösung einer Hydroxylpropylcellulose mit einem Molekulargewicht von 850000g/mol in DPM (3,6 Gewichtsteile Polymer in 200 Gewichtsteilen DPM) auf eine Viskosität von etwa 540 mPas eingestellt, gemessen bei 20 °C und einer Scherrate von 200/sec, wobei die Konzentration dieser Wirksubstanz ca. 0,12 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 0,4.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 19

100 Gewichtsteile einer Farbpaste der Ferro GmbH basierend auf dem Glasfarbenpulver 14501 und dem Medium C7 (beides Ferro GmbH) wird mit Dowanol DPM (9,4 Gewichtsteile) und 8 Gewichtsteilen einer Lösung einer Hydroxylpropylcellulose mit einem Molekulargewicht von 850000g/mol in DPM (3,6 Gewichtsteile Polymer in 200 Gewichtsteile DPM) auf eine Viskosität von etwa 1040 mPas eingestellt, gemessen bei 20 °C und einer Scherrate von 200/sec, wobei die Konzentration dieser Wirksubstanz ca. 0,12 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 2,2.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Vergleichsbeispiel 8

Das Ausführungsbeipiel 18 wird im Wesentlichen wiederholt, wobei jedoch keine Hydroxylpropylcellulose mit einem Molekulargewicht von 850000g/mol eingesetzt wird, sondern die Viskosität lediglich durch Zugabe von DPM eingestellt wird, wobei die Viskosität ebenfalls im Bereich von etwa 480 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 5,9.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Vergleichsbeispiel 9

Das Ausführungsbeipiel 19 wird im Wesentlichen wiederholt, wobei jedoch keine Hydroxylpropylcellulose mit einem Molekulargewicht von 850000g/mol eingesetzt wird, sondern die Viskosität lediglich durch Zugabe von DPM eingestellt wird, wobei die Viskosität ebenfalls im Bereich von etwa 1060 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 5,6.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Ausführungsbeipiel 20

100 Gewichtsteile einer Farbpaste der Ferro GmbH basierend auf dem Glasfarbenpulver 14510 und dem Medium C7 (beides Ferro GmbH) wird mit Dowanol DPM (10,0 Gewichtsteile) und 5 Gewichtsteilen einer Lösung einer Hydroxylpropylcellulose mit einem Molekulargewicht von 370000g/mol in DPM (7,2 Gewichtsteile Polymer in 200 Gewichtsteilen DPM) auf eine Viskosität von etwa 1010 mPas eingestellt, gemessen bei 20 °C und einer Scherrate von 200/sec, wobei die Konzentration dieser Wirksubstanz ca. 0,16 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 1,9.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 21

100 Gewichtsteile einer Farbpaste der Ferro GmbH basierend auf dem Glasfarbenpulver 14510 und dem Medium C7 (beides Ferro GmbH) wird mit Dowanol DPM (12,8 Gewichtsteile) und 5 Gewichtsteilen einer Lösung einer Hydroxylpropylcellulose mit einem Molekulargewicht von 370000g/mol in DPM (7,2 Gewichtsteile Polymer in 200 Gewichtsteilen DPM) auf eine Viskosität von etwa 580 mPas eingestellt, gemessen bei 20 °C und einer Scherrate von 200/sec, wobei die Konzentration dieser Wirksubstanz ca. 0,15 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 2,0.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 22

100 Gewichtsteile einer Farbpaste der Ferro GmbH basierend auf dem Glasfarbenpulver 14510 und dem Medium C7 (beides Ferro GmbH) wird mit Dowanol DPM (12,5 Gewichtsteile) und 5 Gewichtsteilen einer Lösung einer Hydroxylpropylcellulose mit einem Molekulargewicht von 850000g/mol in DPM (3,6 Gewichtsteile Polymer in 200 Gewichtsteilen DPM) auf eine Viskosität von etwa 600 mPas eingestellt, gemessen bei 20 °C und einer Scherrate von 200/sec, wobei die Konzentration dieser Wirksubstanz ca. 0,08 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 1,5.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Ausführungsbeipiel 23

100 Gewichtsteile einer Farbpaste der Ferro GmbH basierend auf dem Glasfarbenpulver 14510 und dem Medium C7 (beides Ferro GmbH) wird mit Dowanol DPM (10,0 Gewichtsteile) und 5 Gewichtsteilen einer Lösung einer Hydroxylpropylcellulose mit einem Molekulargewicht von 850000g/mol in DPM (3,6 Gewichtsteile Polymer in 200 Gewichtsteile DPM) auf eine Viskosität von etwa 970 mPas eingestellt, gemessen bei 20 °C und einer Scherrate von 200/sec, wobei die Konzentration dieser Wirksubstanz ca. 0,08 Gew% beträgt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 2,1.

Die Farbpaste wird mittels des zuvor beschriebenen Druckverfahrens auf ein Substrat übertragen und gehärtet. Das bedruckte Substrat zeigt nur eine sehr geringe Satellitenbildung.

### Vergleichsbeispiel 10

Das Ausführungsbeipiel 22 wird im Wesentlichen wiederholt, wobei jedoch keine Hydroxylpropylcellulose mit einem Molekulargewicht von 850000g/mol eingesetzt wird, sondern die Viskosität lediglich durch Zugabe von DPM eingestellt wird, wobei die Viskosität ebenfalls im Bereich von etwa 530 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 6,2.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Vergleichsbeispiel 11

Das Ausführungsbeipiel 23 wird im Wesentlichen wiederholt, wobei jedoch keine Hydroxylpropylcellulose mit einem Molekulargewicht von 850000g/mol eingesetzt wird, sondern die Viskosität lediglich durch Zugabe von DPM eingestellt wird, wobei die Viskosität ebenfalls im Bereich von etwa 970 mPas liegt.

Die Viskositätseigenschaften werden durch einen Sprungversuch ermittelt, wobei zunächst für ca. 9 Minuten oszilliert wird, die Oszillation für ca. 15 Sekunden durch eine Scherrotation bei 100 s⁻¹ unterbrochen und anschließend wieder für ca. 4 Minuten oszilliert wird (20 °C). Der tan(delta) G2/G1 nach etwa 4 Minuten etwa 4,0.

Die Farbpaste wird mittels des zuvor beschriebenen Druckverfahrens auf ein Substrat übertragen und gehärtet. Das bedruckte Substrat zeigt nun eine sehr deutliche Satellitenbildung.

### Ausführungsbeipiel 24

100 Gewichtsteile einer Farbpaste der Ferro GmbH basierend auf dem Glasfarbenpulver 14510 und dem Medium C7 (beides Ferro GmbH) wird mit Dowanol DPM (10,0 Gewichtsteile) und 5 Gewichtsteilen einer Lösung einer Hydroxylethylcellulose mit einem Molekulargewicht von 420000g/mol in DPM (7 Gewichtsteile Polymer in 100 Gewichtsteile DPM) auf eine Viskosität von etwa 1000 mPas eingestellt, gemessen bei 20 °C und einer Scherrate von 200/sec.

Die Beispiele zeigen, dass durch die vorliegende Erfindung die zuvor dargelegten Aufgaben gelöst werden, insbesondere die Satellitenbildung überraschend deutlich verringert werden kann, ohne dass andere Eigenschaften der Drucksubstanz hierdurch nachteilig beeinflusst werden.

## Patentansprüche

1. Druckverfahren zur Übertragung von Drucksubstanz von einem Farbträger auf einen Bedruckstoff, bei dem mit Hilfe einer energieabgebenden Einrichtung, die Energie während einer Prozesszeit in Form von elektromagnetischen Wellen abgibt, die Drucksubstanz eine Volumen- und/oder Positionsänderung erfährt, wobei die Drucksubstanz mindestens einen Funktionsträger umfasst und ein hochmolekulares Bindemittel umfasst, wobei das hochmolekulare Bindemittel ein Gewichtsmittel des Molekulargewichts im Bereich von 150 000 bis 5 000 000 g/mol aufweist, gemessen mittels GPC.

2. Druckverfahren gemäß Anspruch 1, **dadurch gekennzeichnet, dass** mit Hilfe von Absorptionskörpern Energie von der elektromagnetischen Welle in die Drucksubstanz übertragen wird.

3. Druckverfahren gemäß Anspruch 1 oder 2, **dadurch gekennzeichnet, dass** das hochmolekulare Bindemittel ein Gewichtsmittel des Molekulargewichts im Bereich 200 000 bis 2 000 000 g/mol und bevorzugt 250 000 bis 1 000 000 g/mol aufweist, gemessen mittels GPC.

4. Druckverfahren gemäß mindestens einem der vorhergehenden Ansprüche, **dadurch gekennzeichnet, dass** die Drucksubstanz 0,01 bis 5 Gew.-%, vorzugsweise 0,05 bis 3 Gew.-%, besonders bevorzugt 0,07 bis 2 Gew.-%, und speziell bevorzugt 0,08 bis 1,5 Gew.-% an hochmolekularem Bindemittel umfasst.

5. Druckverfahren gemäß mindestens einem der vorhergehenden Ansprüche, **dadurch gekennzeichnet, dass** die Drucksubstanz ein Verhältnis von Verlustmodul (G2) zu Speichermodul (G1) [tan (delta) = G2/G1] im Bereich von 0,05 bis 3,0, besonders bevorzugt 0,1 bis 2,8, insbesondere bevorzugt 0,2 bis 2,5, speziell bevorzugt 0,3 bis 2,3, insbesondere speziell bevorzugt 0,05 bis 1,3, besonders speziell bevorzugt 0,1 bis 1,1, insbesondere besonders bevorzugt 0,2 bis 1,0 und ganz speziell bevorzugt 0,3 bis 0,9 aufweist.

6. Druckverfahren gemäß mindestens einem der vorhergehenden Ansprüche, **dadurch gekennzeichnet, dass** die Drucksubstanz Absorptionskörper, vorzugsweise Ruß oder mindestens ein anorganisches Pigment umfasst.

7. Drucksubstanz zur Durchführung eines Druckverfahrens gemäß einem der vorhergehenden Ansprüche, wobei die Drucksubstanz mindestens ein hochmolekulares Bindemittel, mindestens ein niedermolekulares Bindemittel und mindestens einen Funktionsträger umfasst, wobei das hochmolekulare Bindemittel ein Gewichtsmittel des Molekulargewichts im Bereich von 150 000 bis 5 000 000 g/mol aufweist, gemessen mittels GPC, und das niedermolekulare Bindemittel ein geringeres Molekulargewicht als das hochmolekulare Bindemittel aufweist.

8. Drucksubstanz gemäß Anspruch 7, **dadurch gekennzeichnet, dass** der Funktionsträger ein anorganisches Pigment und/oder Metallpartikel, vorzugsweise Silberpartikel, umfasst.

9. Drucksubstanz gemäß Anspruch 7 oder 8, **dadurch gekennzeichnet, dass** die Drucksubstanz fließfähig ist, vorzugsweise eine Viskosität im Bereich von 250 bis 1400 mPas aufweist, gemessen bei 20°C und einer Scherung von 200 s⁻¹ mit Platte/Kegel.

10. Drucksubstanz gemäß mindestens einem der vorhergehenden Ansprüche 7 bis 9, **dadurch gekennzeichnet, dass** die Drucksubstanz mindestens ein Treibmittel umfasst, welches vorzugsweise einen Siedepunkt im Bereich von 60°C bis 250°C, besonders bevorzugt im Bereich von 80°C bis 200°C, speziell bevorzugt im Bereich von 140°C bis 190°C aufweist.

11. Drucksubstanz gemäß einem der vorhergehenden Ansprüche 7 bis 10, **dadurch gekennzeichnet, dass** das niedermolekulare Bindemittel ein Gewichtsmittel des Molekulargewichts (Mw) im Bereich vom 10000 bis 150000 g/mol, bevorzugt im Bereich von 50000 bis 100000 g/mol aufweist, gemessen gemäß GPC, Standardmedien.

12. Drucksubstanz gemäß einem der vorhergehenden Ansprüche 7 bis 11, **dadurch gekennzeichnet, dass** die Oberflächenspannung der Drucksubstanz 26 bis 34 mN/m beträgt, bevorzugt 28 bis 32 mN/m.

13. Drucksubstanz gemäß einem der vorhergehenden Ansprüche 7 bis 12, **dadurch gekennzeichnet, dass** der Funktionsträger partikelförmig ist, wobei die Partikel vorzugsweise einen d50-Wert im Bereich von 0,5 µm bis 30 µm, besonders bevorzugt im Bereich von 1 µm bis 20 µm und speziell bevorzugt im Bereich von 2 µm bis 15 µm aufweisen.

14. Drucksubstanz gemäß einem der vorhergehenden Ansprüche 7 bis 13, **dadurch gekennzeichnet, dass** die Drucksubstanz einen Feststoffgehalt von mindestens 30 Gew.-%, vorzugsweise mindestens 50 Gew.-% und besonders bevorzugt mindestens 60 Gew.-% aufweist.

15. Verwendung einer Drucksubstanz gemäß einem der vorhergehenden Ansprüche 7 bis 14, wobei die Drucksubstanz auf Glas, Keramik, Metall, Holz oder Kunststoff aufgetragen wird.

## Claims

1. Printing method for transferring printing ink from an ink carrier to a printing substrate, in which, with the aid of an energy-emitting device, which emits energy in the form of electromagnetic waves during a process time, the printing substance undergoes a change in volume and/or position, wherein the printing substance comprises at least one functional carrier and comprises a high-molecular-weight binder, wherein the high-molecular-weight binder has a weight-average molecular weight in the range of 150,000 to 5,000,000 g/mol, measured by GPC.

2. Printing method according to claim 1, **characterized in that** energy from the electromagnetic wave is transferred to the printing substance with the aid of absorption bodies.

3. Printing method according to claim 1 or 2, **characterized in that** the high-molecular-weight binder has a weight-average molecular weight in the range of 200,000 to 2,000,000 g/mol, and preferably 250,000 to 1,000,000 g/mol, measured by GPC.

4. Printing method according to at least one of the preceding claims, **characterized in that** the printing substance comprises 0.01 to 5 wt.%, preferably 0.05 to 3 wt.%, particularly preferably 0.07 to 2 wt.%, and especially preferably 0.08 to 1.5 wt.% of a high molecular weight binder.

5. Printing method according to at least one of the preceding claims, **characterized in that** the printing substance has a ratio of loss modulus (G2) to storage modulus (G1) [tan (Delta) = G2/G1] in the range from 0.05 to 3.0, particularly preferred 0.1 to 2.8, especially preferred 0.2 to 2.5, specially preferred 0.3 to 2.3, particularly specially preferred 0.05 to 1.3, particularly specially preferred 0.1 to 1.1, especially particularly preferred 0.2 to 1.0 and very specially preferred 0.3 to 0.9.

6. Printing method according to at least one of the preceding claims, **characterized in that** the printing substance comprises an absorbent, preferably carbon black or at least one inorganic pigment.

7. Printing substance for carrying out a printing process according to one of the preceding claims, wherein the printing substance comprises at least one high-molecular-weight binder, at least one low-molecular-weight binder, and at least one functional carrier, wherein the high-molecular-weight binder has a weight-average molecular weight in the range of 150,000 to 5,000,000 g/mol, measured by GPC, and the low molecular weight binder has a lower molecular weight than the high molecular weight binder.

8. Printing substance according to claim 7, **characterized in that** the functional carrier comprises an inorganic pigment and/or metal particles, preferably silver particles.

9. Printing substance according to claim 7 or 8, **characterized in that** the printing substance is flowable, preferably has a viscosity in the range of 250 to 1400 mPas, measured at 20 °C and a shear rate of 200 s⁻¹ with plate/cone.

10. Printing substance according to at least one of the preceding claims 7 to 9, **characterized in that** the printing substance comprises at least one propellant, which preferably has a boiling point in the range from 60°C to 250°C, more preferably in the range from 80 °C to 200 °C, and most preferably in the range from 140 °C to 190 °C.

11. Printing substance according to one of the preceding claims 7 to 10, **characterized in that** the low molecular weight binder has a weight average molecular weight (Mw) in the range from 10,000 to 150,000 g/mol, preferably in the range from 50,000 to 100,000 g/mol, measured according to GPC, standard media.

12. Printing substance according to one of the preceding claims 7 to 11, **characterized in that** the surface tension of the printing substance is 26 to 34 mN/m, preferably 28 to 32 mN/m.

13. Printing substance according to one of the preceding claims 7 to 12, **characterized in that** the functional carrier is particulate, wherein the particles preferably have a d50 value in the range from 0.5 µm to 30 µm, more preferably in the range from 1 µm to 20 µm, and most preferably in the range from 2 µm to 15 µm.

14. Printing substance according to one of the preceding claims 7 to 13, **characterized in that** the printing substance has a solids content of at least 30% by weight, preferably at least 50% by weight, and particularly preferably at least 60% by weight.

15. Use of a printing substance according to one of the preceding claims 7 to 14, wherein the printing substance is applied to glass, ceramics, metal, wood, or plastic.

## Revendications

1. Procédé d'impression pour transférer de la substance d'impression d'un support de couleur sur un matériau à imprimer, dans lequel, à l'aide d'un dispositif émetteur d'énergie qui émet de l'énergie sous forme d'ondes électromagnétiques pendant une durée de traitement, la substance d'impression subit une modification de volume et/ou de position, dans lequel la substance d'impression comprend au moins un support fonctionnel et comprend un liant à haut poids moléculaire, dans lequel le liant à haut poids moléculaire présente une moyenne pondérale de poids moléculaire dans la plage de 150 000 à 5 000 000 g/mol, mesurée par GPC.

2. Procédé d'impression selon la revendication 1, **caractérisé en ce que** de l'énergie de l'onde électromagnétique est transférée dans la substance d'impression à l'aide de corps absorbants.

3. Procédé d'impression selon la revendication 1 ou 2, **caractérisé en ce que** le liant à haut poids moléculaire présente une moyenne pondérale du poids moléculaire dans la plage de 200 000 à 2 000 000 g/mol, et de préférence de 250 000 à 1 000 000 g/mol, mesurée par GPC.

4. Procédé d'impression selon au moins l'une des revendications précédentes, **caractérisé en ce que** la substance d'impression comprend 0,01 à 5 % en poids, de préférence 0,05 à 3 % en poids, de manière particulièrement préférée 0,07 à 2 % en poids, et de manière plus particulièrement préférée 0,08 à 1,5 % en poids, de liant à haut poids moléculaire.

5. Procédé d'impression selon au moins l'une des revendications précédentes, **caractérisé en ce que** la substance d'impression présente un rapport entre module de perte (G2) et module de stockage (G1) [tan (delta) = G2/G1] dans la plage de 0,05 à 3,0, de manière particulièrement préférée, de 0,1 à 2,8, en particulier, de préférence, de 0,2 à 2,5, de manière spécialement préférée, de 0,3 à 2,3, en particulier, de manière spécialement préférée, de 0,05 à 1,3, de manière particulièrement spécialement préférée, de 0,1 à 1,1, en particulier, de manière particulièrement préférée, de 0,2 à 1,0, et de manière tout spécialement préférée, de 0,3 à 0,9.

6. Procédé d'impression selon au moins l'une des revendications précédentes, **caractérisé en ce que** la substance d'impression comprend des corps absorbants, de préférence du noir de carbone, ou au moins un pigment inorganique.

7. Substance d'impression pour la mise en œuvre d'un procédé d'impression selon l'une des revendications précédentes, la substance d'impression comprenant au moins un liant à haut poids moléculaire, au moins un liant à bas poids moléculaire et au moins un support fonctionnel, le liant à haut poids moléculaire présentant une moyenne pondérale du poids moléculaire dans la plage de 150 000 à 5 000 000 g/mol, mesurée par GPC, et le liant à bas poids moléculaire présentant un poids moléculaire inférieur à celui du liant à haut poids moléculaire.

8. Substance d'impression selon la revendication 7, **caractérisée en ce que** le support fonctionnel comprend un pigment inorganique et/ou des particules métalliques, de préférence des particules d'argent.

9. Substance d'impression selon la revendication 7 ou 8, **caractérisée en ce que** la substance d'impression est coulable, de préférence présente une viscosité dans la plage de 250 à 1400 mPas, mesurée à 20 °C et avec un cisaillement de 200 s⁻¹, avec plaque/ cône.

10. Substance d'impression selon au moins l'une des revendications 7 à 9 précédentes, **caractérisée en ce que** la substance d'impression comprend au moins un agent propulseur, qui présente de préférence un point d'ébullition dans la plage de 60 °C à 250 °C, de manière particulièrement préférée dans la plage de 80 °C à 200 °C, et de manière spécialement préférée dans la plage de 140 °C à 190 °C.

11. Substance d'impression selon l'une des revendications 7 à 10 précédentes, **caractérisée en ce que** le liant à bas poids moléculaire présente une moyenne pondérale du poids moléculaire (Mw) dans la plage de 10 000 à 150 000 g/mol, de préférence dans la plage de 50 000 à 100 000 g/mol, mesurée selon GPC, milieux standard.

12. Substance d'impression selon l'une des revendications 7 à 11 précédentes, **caractérisée en ce que** la tension superficielle de la substance d'impression est de 26 à 34 mN/m, de préférence de 28 à 32 mN/m.

13. Substance d'impression selon l'une des revendications 7 à 12 précédentes, **caractérisée en ce que** le support fonctionnel est sous forme de particules, les particules présentant de préférence une valeur d50 dans la plage de 0,5 µm à 30 µm, de manière particulièrement préférée dans la plage de 1 µm à 20 µm, et de manière spécialement préférée dans la plage de 2 µm à 15 µm.

14. Substance d'impression selon l'une des revendications 7 à 13 précédentes, **caractérisée en ce que** la substance d'impression présente une teneur en matières solides d'au moins 30 % en poids, de préférence d'au moins 50 % en poids, et de manière particulièrement préférée, d'au moins 60 % en poids.

15. Utilisation d'une substance d'impression selon l'une des revendications 7 à 14 précédentes, la substance d'impression étant appliquée sur du verre, de la céramique, du métal, du bois ou du plastique.
